# EUROPÄISCHE PATENTSCHRIFT

(11) **EP 0 374 867 B1**
(45) Veröffentlichungstag und Bekanntmachung des Hinweises auf die Patenterteilung: **30.11.1994**
(21) Anmeldenummer: 89123523.6
(22) Anmeldetag: 20.12.1989
(51) Int. Cl.: C11D 3/39, C11D 17/00

(54) **Verfahren zur Herstellung eines lagerstabilen, leicht löslichen Bleichaktivator-Granulats**
Process for the production of storage-stable, easily soluble granulated block activators
Procédé de préparation de granulés d'activateur de blanchiment stables au stockage, facilement solubles

(30) Priorität: 22.12.1988 DE 3843195
(43) Veröffentlichungstag der Anmeldung: 27.06.1990
(73) Patentinhaber: HOECHST AKTIENGESELLSCHAFT, 65926 Frankfurt am Main (DE)
(72) Erfinder: Cramer, Jürgen, Dr., D-6239 Eppstein/Taunus (DE); Kramer, Helmut, D-6500 Mainz (DE); Nöltner, Gerhard, D-6230 Frankfurt am Main 80 (DE); Schuler, Wilfried, D-6250 Limburg (DE)

(56) Entgegenhaltungen:
- EP-A- 0 037 026
- EP-A- 0 070 474
- EP-A- 0 075 818
- FR-A- 2 109 941

## Beschreibung

Bleichaktivatoren reagieren bereits in der Waschpulvermischung, begünstigt durch die vorhandene Restfeuchte, mit dem Bleichmittel wie z.B. Natriumperborat, wenn beide Komponenten ungeschützt vorliegen. Um diese Reaktion zu unterbinden, wird eine der beiden Komponenten mit einem wasserlöslichen Mittel gecoatet, das sich während des Waschvorgangs im Waschwasser auflöst und die Wirksubstanz freisetzt. Bevorzugt wird dazu der Bleichaktivator gecoatet. Als wasserlösliche Mittel werden dabei z.B. bei Raumtemperatur feste Tenside, wie in EP-A-62523 beschrieben, oder Stärke- oder Cellulosederivate wie in EP-A-37026 beschrieben, verwendet. Da die Stärke- oder Cellulosederivate beim Lösevorgang aufquellen, entsteht ein zusätzlicher Sprengeffekt, der die beim Coaten (Umhüllen) entstehenden Agglomerate schneller in die Einzelkristalle zerlegt und damit schneller die Aktivatorwirkung verfügbar macht. Bei dem Verfahren gemäß EP-A-37026 wird das Aktivator-Pulver zunächst mit dem Hilfsmittel ganz oder teilweise trocken vorgemischt. In einer zweiten Stufe wird dann dieses Gemisch mit Wasser oder mit einer wäßrigen Lösung der Restmenge des Hilfsmittel befeuchtet und granuliert. In EP-A-62523 erfolgt die Herstellung der Aktivator-Granulate durch Extrusion einer Mischung aus Aktivator und Tensid.

Wichtig für die Beständigkeit und damit auch für die Wirksamkeit der gecoateten Partikel ist mithin, daß der Überzug möglichst geschlossen ist, und das Coatingmittel möglichst gleichmäßig über die Aktivatorsubstanz verteilt ist. Dies aber wird mit dem in EP-A-37026 beschriebenen Verfahren nicht erreicht, da beim Eintragen des zum Anlösen der Stärke- oder Cellulosederivate erforderlichen Wassers in die Pulvermischung die Stärke- oder Cellulosederivate eine Gallerte bilden, deren Fließfähigkeit nicht ausreicht, die Aktivatorpartikel komplett zu umhüllen.

FR-A-2 109 941 beschreibt ein Verfahren zur Herstellung von lagerstabilen, löslichen Bleichaktivatorgranulaten durch Umhüllen der Aktivatoren mit einem pulverförmigen Hilfsmittel, worin das Aktivatorpulver mit Wasser befeuchtet wird und anschließend mit dem pulverförmigen Hilfsmittel gemischt und granuliert wird. Als pulverförmige Hilfsmittel werden wasserlösliche,calcinierte Mineralsalze, Salzmischungen, pulverförmige Mineralien oder wasserunlösliche, pulverförmige Verbindungen mit großer Oberfläche, wie Polyethylen oder Polypropylen, eingesetzt. In das feuchte Aktivator-Pulver werden 50 bis 95 Gew.-% des Hilfsmittels, bezogen auf das trockene Aktivator-Pulver, eingemischt.

Es wurde nun gefunden, daß man eine gleichmäßige Umhüllung der Aktivatorpartikel mit den Stärke- oder Cellulosederivaten erzielt, wenn man zuerst den Aktivator mit der erforderlichen Wassermenge befeuchtet und dann die pulverförmigen Stärke- oder Cellulosederivate zudosiert.

Gegenstand der vorliegenden Erfindung ist somit ein Verfahren zur Herstellung eines lagerstabilen, leicht löslichen Bleichaktivator-Granulats durch Umhüllen des Aktivators mit einem Hilfsmittel, wobei man den pulverförmigen Aktivator zunächst mit Wasser befeuchtet, anschließend das Hilfsmittel als Pulver mit dem feuchten Aktivator mischt und diese Mischung granuliert, dadurch gekennzeichnet, daß als pulverförmige Hilfsmittel wasserlösliche Celluloseether, wasserlösliche Stärke oder wasserlösliche Stärkeether eingesetzt werden.

Als Bleichaktivator für das erfindungsgemäße Verfahren eignen sich die hierfür bekannten N-acylierten Amine, Diamine, Amide und Glykolurile, vorzugsweise Tetraacetylethylendiamin und Tetraacetylglykoluril sowie Pentaacetylglucose und Isononanoyloxybenzolsulfonat-Natrium. Diese Aktivatoren fallen bei ihrer Herstellung als Pulver an. Um eine gute Auflösung des Aktivators in der Waschflotte zu gewährleisten, hat es sich als sinnvoll erwiesen, bevorzugt solche Aktivatoren zu nehmen, die einen durchschnittlichen Korndurchmesser von etwa 0,05 bis 0,5 mm, insbesondere von 0,07 bis 0,2 mm aufweisen. Der gewünschte durchschnittliche Korndurchmesser kann durch Aussieben mit kalibrierten Sieben erreicht werden. Das erfindungsgemäße Verfahren ist jedoch nicht auf die Verarbeitung von Partikeln der angegebenen Korngrößen beschränkt.

Die Menge an Wasser, die im ersten Schnitt auf den Aktivator nach üblichen Methoden, beispielsweise durch Sprühen, aufgetragen sind, ist so zu bemessen, daß ein feuchtes, noch nicht zum Zusammenbacken neigendes Granulat entsteht. Im allgemeinen wird das Aktivator-Pulver mit Wasser im Verhältnis 20:1 bis 4:1, vorzugsweise im Verhältnis 9:1 bis 5:1 mit Wasser befeuchtet.

Dem trockenen Aktivator oder dem Wasser kann, sofern gewünscht, ein Farbstoff oder ein Weißpigment zur Anfärbung oder zur Überdeckung der Eigenfarbe der Rohstoffe zugesetzt werden. Hierfür sind im allgemeinen 0,01 bis 0,1 Gewichtsprozent, bezogen auf das Fertigprodukt, an Farbstoff oder Farbpigment ausreichend.

Das so befeuchtete Aktivator-Pulver wird anschließend mit dem für das Coaten des Aktivators notwendigen Hilfsmittel vermischt. Als Hilfmittel für diesen Zweck kommen in Frage wasserlösliche Celluloseether, wasserlösliche Stärke oder wasserlösliche Stärkeether. Beispiele für Celluloseether sind Methylcellulose, Ethylcellulose, Hydroxyethylcellulose, Methylhydroxyethylcellulose, Methylhydroxypropylcellulose, Carboxymethylcellulose (als Natriumsalz) und Methylcarboxymethylcellulose (Na-Salz). Als Stärke kommt beispielsweise depolymerisierte Stärke in Betracht. Geeignete Stärkeether sind beispielsweise Carboxymethylstärke, Hydroxyethylstärke und Methylstärke. Als besonders geeignet hat sich Natriumcarboxymethylcellulose erwiesen. Alle diese Produkte werden in trockener Form mit dem Aktivator gemischt. Das Mischen des feuchten Aktivators mit dem pulverförmigen, trockenen Hilfsmittel erfolgt in üblichen Mischvorrichtungen. In das feuchte Aktivator-Pulver werden ca. 2 bis 20 Gew.-% an Hilfsmittel, bezogen auf das trockene Aktivator-Pulver, eingemischt.

Zur Beschleunigung des Lösungsprozesses bei der späteren Anwendung können noch geringe Mengen an bekannten, pulverförmigen, in der Tablettenindustrie gebräuchlichen Sprengmitteln zugesetzt werden, sofern die eingesetzten Cellulose- und Stärkeether nicht bereits von sich aus eine gewisse Sprengwirkung entfalten. Brauchbare Sprengmittel sind zum Beispiel teilweise abgebaute Stärke, Stärkeether, Polyvinylpolypyrrolidon, Formaldehydcasein und quellfähige Magnesiumalumosilikate. Der Anteil an derartigen Sprengmitteln kann 0 bis 2 Gewichtsprozent des fertigen Granulats betragen.

Das so erhaltene Gemisch wird dann in einer geeigneten Granuliervorrichtung, beispielsweise in einer Granuliertrommel, in einem schnell laufenden Mischer oder auf einem Granulierteller granuliert. Ferner sind Vorrichtungen für die Preßgranulation geeignet, wie beispielsweise Strangpressen oder Ringkollerpressen.

Der Wassergehalt des Gemisches wird anschließend auf weniger als 2, vorzugsweise weniger als 1 Gewichtsprozent erniedrigt. Das Entziehen des überschüssigen Wassers kann durch Trocknen unter Wärmezufuhr erfolgen, wobei die Temperatur des Granulates zweckmäßigerweise 100°C nicht übersteigt und unterhalb der Schmelztemperatur des Bleichaktivators liegt. Die getrockneten Granulate sollen weniger als 2, vorzugsweise weniger als 1 Gewichtsprozent Wasser enthalten.

Sofern das Granulat zum späteren Einsatz in Waschmitteln bestimmt ist bzw. zu Waschzwecken verwendet werden soll, bei denen ein gewisser Gehalt an solchen Salzen nicht stört, die üblicherweise in Waschmitteln oder bei Waschprozessen eingesetzt werden und die unter Aufnahme von Kristallwasser zu kristallisieren vermögen, kann der Entzug des überschüssigen Wassers auch durch Vermischen der feuchten Granulate mit derartigen wasserentziehenden, im wesentlichn wasserfreien oder wasserarmen Salzen erfolgen. Beispiele für derartige Salze sind Natriumtripolyphosphat, Natriumsulfat, Natriumcarbonat, Natriumsilikat und zum Ionenaustausch befähigte, wasserarme Natriumalumosilikate sowie deren Gemische. Die anzuwendende Menge richtet sich nach dem Wasserbindevermögen der betreffenden Salze sowie dem Wassergehalt des feuchten Granulates. Im Falle des bevorzugt angewendeten wasserfreien Natriumtripolyphosphats beträgt das Mischungsverhältnis von Tripolyphophat zu feuchtem Granulat 1:3 bis 1:1,5, insbesondere 1:2 bis 1:1. Das Vermischen kann in üblichen Mischern oder Granuliervorrichtungen vorgenommen werden, wobei auch die zur Herstellung der feuchten Granulate verwendeten, mit Mischorganen ausgerüsteten Mischvorrichtungen unmittelbar weiterbenutzt werden können. Auf diese Weise ist eine vereinfachte, insbesondere energiesparende Verarbeitung möglich, da die notwendige Trockenstufe eingespart werden kann.

Weiterhin ist es möglich, dem zum Einsatz in Waschmitteln beziehungsweise in Waschprozessen bestimmten Granulaten während des Granulierungsprozesses auch solche Stoffe zuzusetzen, die üblicherweise in sehr geringer Menge den Waschmitteln in einem besonderen Mischprozeß getrennt zugemischt werden. Es handelt sich bei diesen Zusatzstoffen um solche, die bei der üblichen Waschmittelaufbereitung, insbesondere bei der Heißsprühtrocknung, inaktiviert werden beziehungsweise verlorengehen, wie Schauminhibitoren und Duftstoffe. Als Schauminhibitoren kommen übliche bekannte Entschäumungsmittel, vorzugsweise Polysiloxane sowie deren Gemische mit mikrofeiner Kieselsäure in Frage. Beispiele hierfür sind Polydimethylsiloxan mit einem Gehalt von zirka 1-10 Gewichtsprozent an mikrofeiner Kieselsäure. Der Anteil an derartigen Polysiloxanentschäumern kann 1 bis 5 Gewichtsprozent vorzugsweise 2 bis 4 Gewichtsprozent, bezogen auf das fertige Granulat, betragen.

Die auf diesem Wege erhaltenen, mit einem Hilfsmittel überzogenen Bleichaktivatoren zeigen eine wesentliche bessere Stabilität beim Lagern im Vergleich zu den analog aufgebauten Aktivatoren, wie man sie nach dem Verfahren der EP-A 37026 erhält.

### Beispiel 1

In einem Mischer mit schnell-laufendem Rührwerk wurden 11.8 g TAED (Tetraacetylethylendiamin)-Pulver mit einem mittleren Korndurchmesser d von ca. 85 µ in 60 Sekunden mit 1.87 l Wasser befeuchtet, dann direkt anschließend in 90 Sekunden 800 g Carboxymethylcellulose-Pulver zudosiert. Die entstandene Mischung wurde durch ein Lochblech mit 1 mm Bohrungen passiert und bis zu einer Restfeuchte von 0.2 % getrocknet.

Das so erhaltene Granulat wurde zu 3 % in eine Natriumperborat enthaltende Standardwaschpulvermischung eingemischt und 30 Tage bei 38°C und 80 % relativer Feuchte im Klimaschrank aufbewahrt. Danach waren noch 83 % der Ausgangsaktivität titrimetrisch nachweisbar vorhanden.

### Beispiel 2

In einem kontinuierlich laufenden Mischer werden 14 kg TAED Pulver pro Minute mit 2.8 l Wasser pro Minute gemischt, die feuchte Mischung kontinuierlich in einen zweiten Mischer mit schnell laufendem Rührwerkzeug eingetragen und dort gleichzeitig pro Minute 0.7 kg Carboxymethylzellulose zudosiert.

Das dabei entstandene, feuchte Granulat wurde in einem Fließbett-Trockner bis zur Restfeuchte von ca. 1 % getrocknet. Das danach aus dem Trockner ausgetragene Granulat enthielt ca. 3.5 % Anteile über 1400µ und ca. 26 % unter 500µ. Das Gutkorn (Anteile zwischen 500 µ und 1400 µ) wurde abgesiebt und zu 3 % in eine Natriumperborat enthaltende Standardwaschpulvermischung eingemischt. Nach 30 Tagen Lagerung bei 38°C und 80 % relativer Luftfeuchte waren noch 79 % der Ausgangsaktivität titrimetrisch nachweisbar.

### Vergleichsbeispiel

In einem Mischer mit schnell-laufendem Rührwerk wurde die Pulvermischung aus 11.8 kg TAED und 800 g Carboxymethylcellulose in 60 Sekunden mit 1.87 l Wasser befeuchtet. Die entstandene Mischung wurde durch ein Lochblech mit 1 mm Bohrungen passiert und bis zu einer Restfeuchte von 0.2 % getrocknet. Das so erhaltene Granulat wurde zu 3 % in eine Perborat enthaltende Standardwaschpulvermischung eingemischt und 30 Tage bei 38°C und 80 % relativer Feuchte im Klimaschrank aufbewahrt. Danach waren nur noch 66 % der Ausgangsaktivität titrimetrisch nachweisbar.

## Patentansprüche

1. Verfahren zur Herstellung eines lagerstabilen, leicht löslichen Aktivator-Granulats durch Umhüllen des Aktivators mit einem Hilfsmittel, wobei man den pulverförmigen Aktivator zunächst mit Wasser befeuchtet und anschließend das Hilfsmittel als Pulver mit dem feuchten Aktivator mischt und diese Mischung granuliert, dadurch gekennzeichnet, daß als pulverförmige Hilfsmittel wasserlösliche Celluloseether, wasserlösliche Stärke oder wasserlösliche Stärkeether eingesetzt werden.

2. Verfahren nach Anspruch 1, dadurch gekennzeichnet, daß man das Aktivator-Pulver mit Wasser im Verhältnis 20:1 bis 4:1 befeuchtet.

3. Verfahren nach Anspruch 1 oder 2, dadurch gekennzeichnet, daß man in das feuchte Aktivator-Pulver 2 bis 20 Gew.-% des Hilfsmittels, bezogen auf das trockene Aktivator-Pulver, einmischt.

4. Verfahren nach einem oder mehreren der Ansprüche 1 bis 3, dadurch gekennzeichnet, daß man Natrium-Carboxymethylcellulose als Hilfsmittel einsetzt.

## Claims

1. A process for the preparation of a readily soluble activator granulate with a long shelf life, by enveloping the activator with an auxiliary, first moistening the pulverulent activator with water and subsequently mixing the auxiliary, as a powder, with the moist activator and granulating this mixture, which comprises employing as pulverulent auxiliary a water-soluble cellulose ether, water-soluble starch or water-soluble starch ether.

2. The process as claimed in claim 1, wherein the activator powder is moistened with water in the ratio 20:1 to 4:1.

3. The process as claimed in claim 1 or 2, wherein 2 to 20 % by weight of the auxiliary, based on the dry activator powder, are mixed into the moist activator powder.

4. The process as claimed in one or more of claims 1 to 3, wherein sodium carboxymethylcellulose is employed as the auxiliary.

## Revendications

1. Procédé de préparation d'un granulé d'activateur stable au stockage, aisément soluble, par enrobage de l'activateur avec un adjuvant, dans lequel on humidifie d'abord l'activateur pulvérulent avec de l'eau, puis on mélange l'adjuvant sous forme de poudre avec l'activateur humide, et on granule ce mélange, caractérisé en ce que l'on utilise comme adjuvant pulvérulent des éthers de cellulose solubles dans l'eau, de l'amidon soluble dans l'eau ou des éthers d'amidon solubles dans l'eau.

2. Procédé selon la revendication 1, caractérisé en ce qu'on humidifie la poudre d'activateur avec de l'eau dans le rapport 20 : 1 à 4 : 1.

3. Procédé selon les revendications 1 ou 2, caractérisé en ce qu'on mélange à la poudre d'activateur humide 2 à 20 % en poids de l'adjuvant par rapport à la poudre sèche d'activateur.

4. Procédé selon une ou plusieurs des revendications 1 à 3, caractérisé en ce qu'on utilise comme adjuvant de la carboxyméthylcellulose sodique.
